# FASCICULE DE BREVET EUROPEEN

(11) **EP 0 202 174 B1**
(45) Date de publication et mention de la délivrance du brevet: **22.06.1988**
(21) Numéro de dépôt: 86420106.6
(22) Date de dépôt: 22.04.1986
(51) Int. Cl.: C22B 26/12, C22B 9/04

(54) **Procédé et dispositif de purification du lithium**
Verfahren und Vorrichtung zur Lithium-Raffination
Process and apparatus for purifying lithium

(30) Priorité: 24.04.1985 FR 8506606
(43) Date de publication de la demande: 20.11.1986
(73) Titulaire: METAUX SPECIAUX S.A., F-92087 Paris la Défense (FR)
(72) Inventeur: Roumieu, Raymond, F-26000 Valence (FR)
(74) Mandataire: Beetz & Partner Patentanwälte

(56) Documents cités:
- EP-A- 0 184 507
- US-A- 2 879 157
- CHEMISCHES ZENTRALBLATT, vol. 123, no. 6, 1952, page 919; R.R. ROGERS et al.: "Raffination von Lithium durch Verdampfung bei niedrigem Druck"
- JOURNAL OF APPLIED CHEMISTRY, vol. 13, no. 8, août 1963, pages 329-334, Society of Chemical Industry, Londres, GB; A.G. WARD et al.: "The purification of lithium by vacuum distillation"
- CHEMICAL ABSTRACTS, vol. 71, 1969, page 246, abrégé 127498q, Columbus, Ohio, US; B.N. ALEKSANDROV et al.: "Purification of lithium by vacuum distillation and zone melting"
- PATENTS ABSTRACTS OF JAPAN, vol. 2, no. 34, 8 mars 1978, page 4415 C 77

## Description

La présente invention est relative à un procédé et à un dispositif de purification du lithium notamment en sodium et en potassium.

On sait que le lithium est intéressant notamment dans l'industrie aéronautique où, allié à l'aluminium, il permet de confectionner des tôles et pièces massives, allégées, et d'améliorer certaines caractéristiques mécaniques des alliages classiques.

Toutefois, le lithium utilisé à cette fin doit avoir une pureté convenable, en particulier il doit contenir très peu de métaux alcalins tels que le sodium et le potassium car ces éléments dégradent notablement les caractéristiques mécaniques des alliages d'aluminium.

Or, le lithium obtenu par voie chimique ou électrochimique contient généralement du sodium provenant de la matière première et du potassium notamment lorsqu'il est fabriqué électrolytique- ment parce que cette technique met en oeuvre le plus souvent des bains de sels fondus contenant du chlorure de potassium et que ce composé se dissocie partiellement lors de l'électrolyse en donnant lieu à un dépôt de potassium simultanément avec le lithium.

Il s'avère donc nécessaire de procéder à une purification du lithium en ces éléments avant d'entreprendre l'élaboration d'alliages avec l'aluminium.

Il est connu par le traité de Chimie Minérale de Pascal Tome II, 1er fascicule, édition 1966, p. 25 que l'on peut purifier le lithium en potassium en distillant l'hydrure vers 700°C ou encore abaisser simultanément la teneur en sodium et en potassium en distillant le lithium vers 400-450 °C sous une très faible pression de l'ordre de 1.10-³ Pascal environ.

Mais ces procédés nécessitent la vaporisation complète du lithium d'où une consommation d'énergie calorifique relativement importante. De plus, le coefficient de séparation de ces métaux étant faible, la distillation doit être menée lentement si on veut obtenir la pureté convenable. Cela entraîne une faible productivité et n'empêche pas pour autant une perte importante de lithium à la fois sous forme polluée et par volatilisation.

De plus, le ruissellement de lithium liquide sur les parois de la colonne de distillation est la cause d'une corrosion importante du matériel généralement réalisé en acier inoxydable qui peut engendrer des pollutions rédhibitoires du métal obtenu.

C'est pourquoi la demanderesse ayant constaté ces inconvénients a cherché et trouvé un procédé beaucoup plus rapide, moins polluant et plus économique que les précédents ainsi qu'un dispositif permettant la mise en oeuvre dudit procédé.

L'invention a pour objet un procédé selon lequel:
- on fond sous atmosphère inerte le lithium à purifier,
- on agite le bain ainsi constitué tout en le portant à une température comprise entre 400 et 700°C et en le soumettant à une pression inférieure à 10 Pascal de manière à évaporer sélectivement les impuretés,
- on condense les impuretés vaporisées à une température inférieure à 100°C.

Ce procédé consiste donc après avoir fondu la masse de lithium à purifier à l'abri de l'air afin d'éviter son oxydation, à soumettre le bain ainsi formé à une agitation de façon à renouveler en permanence la surface libre qu'il présente dans le conteneur où il a été initialement placé. Cette agitation peut être obtenue pour tout moyen mécanique tel qu'agitateur ou électrique tel que bobines électromagnétiques alimentées en courant alternatif, lesquelles induisent dans le bain des forces électriques qui par interaction avec le champ magnétique qu'elles créent, développent des forces de Laplace propres à l'agitation. En même temps qu'on agite, on maintient le métal à une température comprise entre 400 et 700 °C et réduit la pression atmosphérique à la surface libre du bain à une valeur inférieure à 10 Pascal, de manière à y provoquer une évaporation.

Le maintien à la température indiquée peut être réalisé au moyen d'éléments chauffants placés à l'extrémité du bain de manière à éviter leur corrosion par le lithium. Quant à la pression réduite, elle est obtenue par tout dispositif de pompage convenable, tel que par exemple l'association d'une pompe à palettes et d'une pompe à diffusion.

La fourchette de température retenue résulte du fait qu'une température plus haute augmente les pertes en lithium tandis qu'une température plus basse réduit la vitesse d'évaporation. Dans cette fourchette, une pression inférieure à 10 Pascal doit être maintenue pour avoir une évaporation suffisante. Mais ces conditions les plus favorables à la mise en oeuvre du procédé correspondent à une température comprise entre 530 et 570 °C et à une pression comprise entre 1.10-¹ et 1.10-³ Pascal.

L'évaporation réalisée dans ces conditions s'avère être alors très sélective, c'est-à-dire qu'elle affecte presque exclusivement les impuretés: sodium et potassium sans entraîner d'évaporation sensible de lithium et cela, avec des vitesses relativement grandes permettant ainsi d'obtenir une productivité convenable. En raison de la nature des moyens de l'invention, le problème de la corrosion et de la pollution qui lui est consécutive est supprimé.

Le procédé comprend également une phase de condensation qui permet de recueillir à l'état liquide ou solide, les impuretés qui se sont évaporées. Cette condensation s'effectue à une température inférieure à 100°C et de préférence inférieure à 50°C. Il est en effet souhaitable de condenser à la température la plus basse possible afin de pouvoir favoriser l'évaporation et de maintenir une vitesse compatible avec la productivité recherchée.

L'envention comprend également un dispositif pour la mise en application du procédé.

Ce dispositif est caractérisé en ce qu'il est constitué par une enceinte métallique étanche à l'air ambiant formée de:
- une partie haute, équipée de moyens de chauffage, d'agitation, d'alimentation et de prélèvement du lithium, de mesure de niveau et de température, et à l'intérieur de laquelle est placé un conteneur où le lithium présente une surface d'évaporation vers l'enceinte;
- une partie basse équipée de moyens de transfert calorifique, d'une vanne de vidange et d'une tuyauterie reliée à un dispositif de pompage et à l'intérieur de laquelle est placée une surface de révolution destinée à la condensation, fixée de façon étanche sur toute sa périphérie extérieure et au moins sur une fraction de sa hauteur à la paroi intérieure de l'enceinte, l'intérieur de ladite surface mettant en communication la partie haute de l'enceinte avec la tuyauterie.

Dans ce dispositif, la surface de condensation est au moins égale à la surface d'évaporation afin de garder au procédé toute son efficacité dans la purification.

La description d'un tel dispositif est facilitée en s'aidant de la figure jointe qui représente en coupe axiale verticale un dispositif particulier.

On y voit une enceinte cylindro-conique en acier, étanche à l'air ambiant, formée:
-d'une partie haute (1) cylindrique, chauffée au moyen de résistances électriques (2) équipée de moyens d'agitation ici constitués par une bobine (3) circulaire dans laquelle circule un courant électrique alternatif, de moyens d'alimentation (4) et de prélèvement (5) du lithium, d'une sonde (6) de mesure de niveau du lithium, d'un tube borgne (7) dans lequel est placé un thermocouple, d'un piquage (8) d'introduction de gaz neutre; à l'intérieur de cette partie est placé un conteneur (9) en acier NSMC revêtu intérieurement de fer pur, suspendu au dôme de l'enceinte par des supports (10) et refermant le bain (11) de lithium qui présente une surface d'évaporation (12);
- d'une partie basse (13) conique, présentant une double enveloppe (14) à l'intérieur de laquelle circule un fluide caloporteur, équipée à sa partie inférieure d'une vanne (15) de vidange des impuretés et sur sa partie latérale d'une tuyauterie (16) reliée à un dispositif de pompage non représenté; à l'intérieur de cette partie est placée une surface (17) de révolution destinée à la condensation, fixée de façon étanche sur toute sa périphérie extérieure suivant la couronne (18) à la paroi intérieure de l'enceinte et mettant en relation la partie haute de l'enceinte avec la tuyauterie. Sur cette surface est fixée une gaine (19) permettant de loger un thermocouple destiné à contrôler la température de condensation.

Le fonctionnement d'un tel dispositif est le suivant: l'enceinte ayant été purgée de son air par introduction en (8) d'un courant d'argon que l'on peut évacuer par la vanne, le lithium impur est introduit dans le conteneur par le moyen d'alimentation en suivant le niveau au moyen de la sonde et chauffé au moyen de résistances électriques à la température convenable régulée par le thermocouple placé en (7). L'enceinte est mise sous pression convenable par mise en route du dispositif de pompage tandis que la partie inférieure est refroidie par envoi d'un fluide froid dans la double enveloppe de manière à maintenir la température de la surface de condensation à la valeur désirée et contrôlée par le thermocouple placé en (19).

Le moyen d'agitation est alors mis en service. Les impuretés s'échappent à la surface d'évaporation du bain métallique et les vapeurs viennent se condenser sur la surface de condensation.

Après une durée d'agitation fonction de la quantité de lithium, de sa composition et du degré de pureté souhaité, le moyen d'agitation et le groupe de pompage sont arrêtés; le lithium purifié est prélevé et les impuretés vidangées par l'intermédiaire de la vanne de fond (15).

Pour permettre cette vidange, le fluide caloporteur est porté à une température suffisante pour fondre les impuretés condensées, de préférence entre 100 et 200°.

L'invention peut être illustrée à l'aide de l'exemple d'application suivant:
Une charge de 10 kg de lithium contenant en poids 200 ppm de sodium et 100 ppm de potassium à été traité à 550°C sous 1.10-² Pascal pendant 6 heures dans un dispositif où la surface de condensation était égale à 2 fois la surface d'évaporation. La température de la surface de condensation était de 100°C. On a récupéré 9,95 kg de lithium qui renfermait 5 ppm de sodium et 2 ppm de potassium.
Ces chiffres montrent l'efficacité du procédé selon l'invention qui trouve son application notamment dans la purification du lithium destiné notamment à l'élaboration d'alliages d'aluminium pour les besoins de l'aéronautique.

## Revendications

1. Procédé de purification du lithium selon lequel:
- on fond sous atmosphère inerte le lithium à purifier,
- on agite le bain ainsi constitué tout en le portant à une température comprise entre 400 et 700°C et en le soumettant à une pression inférieure à 10 Pascal de manière à évaporer sélectivement les impuretés,
on condense les impuretés vaporisées à une température inférieure à 100°C.

2. Procédé selon la revendication 1, caractérisé en ce que l'on agite le bain mécaniquement.

3. Procédé selon la revendication 1, caractérisé en ce que l'on agite le bain de façon électromagnétique.

4. Procédé selon la revendication 1, caractérisé en ce que la température est comprise entre 530 et 570 °C.

5. Procédé selon la revendication 1, caractérisé en ce que la pression est comprise entre 1.10-¹ et 1.10-³ Pascal.

6. Procédé selon la revendication 1, caractérisé en ce que la température de condensation est inférieure à 50°C.

7. Dispositif d'application du procédé selon la revendication 1, caractérisé en ce qu'il est constitué par une enceinte métallique étanche à l'air ambiant, formée de:
- une partie haute (1), équipée de moyens de chauffage (2) d'agitation (3) d'alimentation (4) et de prélèvement (5) du lithium, de mesure de niveau (6) et de température (7) et à l'intérieur de laquelle est placé un conteneur (9) où le lithium présente une surface d'évaporation (12) vers l'enceinte;
- une partie basse (13) équipée de moyens de transfert calorifique (14) d'une vanne (15) de vidange et d'une tuyauterie (16) reliée à un dispositif de pompage et à l'intérieur de laquelle est placée une surface (17) de révolution destinée à la condensation, fixée de façon étanche sur toute sa périphérie extérieure et au moins sur une fraction de sa hauteur à la paroi intérieure de l'enceinte, l'intérieur de ladite surface mettant en communication la partie haute .de l'enceinte avec la tuyauterie.

8. Dispositif selon la revendication 7, caractérisé en ce que la surface de condensation est au moins égale à la surface d'évaporation.

## Claims

1. A process for the purification of lithium wherein:
- the lithium to be purified is melted in an inert atmosphere
- the bath formed in that way is agitated at the same time it is brought to a temperature of between 400 and 700°C under a pressure of lower than 10 Pascal so as to cause a selective evaporation of the impurities
-the evaporated impurities are condensed at a temperature of lower than 100 °C.

2. A process according to claim 1 characterised in that the bath is agitated mechanically.

3. A process according to claim 1 characterised in that the bath is agitated electromagnetically.

4. A process according to claim 1 characterised in that the temperature is between 530 and 570 °C.

5. A process according to claim 1 characterised in that the pressure is between 1.10-¹ and 1.10-³ Pascal.

6. A process according to claim 1 characterised in that the condensation temperature is lower than 50°C.

7. Apparatus for carrying out the process according to claim 1 characterised in that it is formed by a metal enclosure which is sealed with respect to the ambient air and formed by:
- an upper portion (1) provided with means for heating (2), agitating (3), supplying (4) and drawing off (5) the lithium, for measuring level (6) and temperature (7), and within which is disposed a container (9) in which the lithium presents an evaporation surface (12) to the enclosure; and
- a lower portion (13) which is provided with heat transfer means (14), an emptying valve (15) and a pipe means (16) connected to a pumping apparatus, and within which is disposed a surface (17) of revolution intended for the condensation effect, being fixed sealingly over the whole of its outside periphery and at least over a fraction of its height to the inside wall of the enclosure, the interior of said surface communicating the upper part of the enclosure with the pipe means.
8. Apparatus according to claim 7 characterised in that the condensation surface area is at least equal to the evaporation surface area.

## Patentansprüche

1. Verfahren zur Reinigung des Lithiums, gemäss dem:
- man unter inerter Atmosphäre das zu reinigende Lithium schmilzt,
- man das so gebildete Bad rührt, wobei man es auf eine Temperatur im Bereich von 400 bis 700°C bringt und es einem Druck unter 10 Pascal derart aussetzt, um selektiv die Verunreinigungen zu verdampfen,
- man die verdampften Verunreinigungen bei einer Temperatur unter 100°C kondensiert.

2. Verfahren nach dem Anspruch 1, dadurch gekennzeichnet, dass man das Bad mechanisch rührt.

3. Verfahren nach dem Anspruch 1, dadurch gekennzeichnet, dass man das Bad in elektromagnetischer Weise rührt.

4. Verfahren nach dem Anspruch 1, dadurch gekennzeichnet, dass die Temperatur im Bereich von 530 bis 570 °C ist.

5. Verfahren nach dem Anspruch 1, dadurch gekennzeichnet, dass der Druck im Bereich von 1.10-¹ bis 1.10-³ Pascal ist.

6. Verfahren nach dem Anspruch 1, dadurch gekennzeichnet, dass die Kondensationstemperatur unter 50°C ist.

7. Vorrichtung zur Anwendung des Verfahrens nach dem Anspruch 1, dadurch gekennzeichnet, dass sie aus einem metallischen, gegenüber der Umgebungsluft duchten Behälter besteht, der gebildet ist aus:
- einem oberen Teil (1), der mit Mitteln zum Erhitzen (2), Rühren (3), Einführen (4) und Entnehmen (5) des Lithiums, zum Messen von Niveau (6) und Temperatur (7) ausgerüstet ist und in dessen Innerem ein Gefäss (9) angeordnet ist, wo das Lithium eine Verdampfungsoberfläche (12) zur Wandung aufweist;
- einem unteren Teil (13), der mit Mitteln (14) zum Wärmeübergang, einem Entleerungsventil (15) und einer mit einer Pumpeinrichtung verbundenen Leitung (16) ausgerüstet ist und in dessen Innerem eine zur Kondensation bestimmte Drehoberfläche (17) angeordnet ist, die in dichter Weise über ihrem ganzen Aussenumfang und wenigstens über einen Teil ihrer Höhe an der Innenwand des Behälters befestigt ist, wobei das Innere dieser Oberfläche den oberen Teil des Behälters mit der Leitung verbindet.

8. Vorrichtung nach dem Anspruch 7, dadurch gekennzeichnet, dass die Kondensationsoberfläche wenigstens gleich der Verdampfungsoberfläche ist.
